# FASCICULE DE BREVET EUROPEEN

(11) **EP 0 385 907 B1**
(45) Date de publication et mention de la délivrance du brevet: **20.11.1996**
(21) Numéro de dépôt: 90500021.2
(22) Date de dépôt: 28.02.1990
(51) Int. Cl.: B21B 1/46, B22D 11/06, B21C 37/04

(54) **Procédé perfectionné pour obtenir du fil de cuivre en partant de ferraille**
Verfahren zur Herstellung von Kupferdraht, ausgehend von Schrott
Process for obtaining copper wire starting from scrap

(30) Priorité: 02.03.1989 ES 8900758
(43) Date de publication de la demande: 05.09.1990
(73) Titulaire: TECNIGEST, S.A., Panama (PA)
(72) Inventeur: Fisas-Armengol, Maria Rosa, Caracas (VE)
(74) Mandataire: Volpert, Marcus, Dr.

(56) Documents cités:
- FR-A- 2 034 930
- US-A- 3 349 471
- E. HERRMANN: "Handbook on Continuous casting", 1980, pages 18-20, Aluminium- Verlag Düsseldorf, DE; "Southwire's experience", and "Casting technology at wertli"
- WIRE INDUSTRY, vol. 54, no. 646, octobre 1987, pages 618-620, Oxted, Surrey, GB, L. JIELAN : "Non-ferrous wire production in China"
- IRON & STEEL ENGINEER, vol. 55, no. 9, septembre 1978, page 79; "Model concept mini steel plant announced for Pittsburgh area", Fig. 1
- "Metals Handbook", Ninth Edition, vol. 15, 1988, pages 513-516,449-451,464-470, ASM International, Ohio, US; "Nonferrous continuous casting", "Melt refining of copper alloys", "Degassing, deoxidation of copper alloys"
- PATENT ABSTRACTS OF JAPAN, vol. 11, no. 39 (M-559)[2486], 5 février 1987; & JP-A-61 206 507 (ISHIKAWAJIMA HARIMA HEAVY IND. CO. LTD) 12-09-1986

## Description

La présente invention concerne un procédé selon le préambule de la revendication pour obtenir du fil de cuivre en partant de ferraille, voir E.HERRMANN: Handbook on Continuous Casting", Aluminium-Verlag Düsseldorf, 1980, pages 18-20.

Jusqu'à présent on connait deux procédés pour obtenir du fil de cuivre consistant en la coulée continue de fil de cuivre en partant de cathode et un procédé de façonnage de fil de cuivre en partant de ferraille. Par fil de cuivre il est entendu un fil de préférence de 8 mm de diamètre pouvant présenter un diamètre supérieur et inférieur à celui qui est indiqué obtenu par laminage à chaud.

Quant au procédé de coulée continue de fil de cuivre en partant de cathode électrolytique en cuivre il comporte essentiellement les opérations suivantes:
a) Introduire le cathode dans un four à fusion pour y fondre le cathode et obtenir du cuivre liquide;
b) Introduire le cuivre liquide dans un moule continu pour produire une barre en continu solide et à chaud appelée billette;
c) Effectuer le laminage en continu de la billette dans le laminoir correspondant jusqu'à produire le fil;
d) Opérer un décapage en continu du fil obtenu pour éliminer l'oxydation superficielle; et
e) Effectuer l'enroulement du fil dans la machine de bobinage correspondante en formant des paquets à poids convenable.

En ce qui concerne l'autre procédé connu de façonnage de fil de cuivre en partant de ferraille comme matière première ayant un contenu en cuivre supérieur à 92%, il comporte essentiellement les opérations suivantes:
a) Charger la matière première dans un four de raffinage en procédant à la fusion de ladite charge;
b) Effectuer le raffinage du cuivre au moyen d'un processus d'oxydation réduction et utilisation de scorifiants;
c) Effectuer la coulée du cuivre raffiné dans des moules appellés "wire-bar" (fil en barre) ou des lingots de 110 kg. de poids environ;
d) Refroidir les lingots jusqu'à la température ambiante;
e) Chauffer les lingots jusqu'à la température de laminage;
f) Effectuer le laminage à chaud des lingots jusqu'à la mesure souhaitée;
g) Refroidir les rouleaux de 110 kg. obtenus dans le laminage, en obtenant le fil;
h) Effectuer le décapage des rouleaux pour l'élimination de l'oxydation superficielle;
i) Effectuer la soudure à froid des extrémités des rouleaux pour obtenir le fil à longueur indéfinie; et
j) Procéder à l'enroulement du fil sur des bobines.

Le fil obtenu par lesdits procédés est spécialement appliqué à la constitution de fils électriques.

Les deux procédés cités connus pour l'obtention de fil de cuivre à partir de cathode et à partir de ferraille qui ont été décrits ont plusieurs inconvénients, ainsi dans un cas il faut partir du cathode ce qui signifie partir de cuivre purifié ce qui rend le produit cher et quant aux "wire-bars" ils présentent divers contenus d'impuretés car il s'agit d'un procédé discontinu par lingots; le chauffage n'est pas homogène et le fil ne l'est pas pour la même raison, et de plus il faut ajouter l'opération de soudure aux extrémités des bouts pour former la bobine correspondante.

Le procédé perfectionné objet de la présente invention améliore sensiblement les deux procédés connus décrits en les combinant de sorte qu'il utilise comme matière première la ferraille et par contre il utilise le procédé de coulée continue comme le procédé qui part du cathode, de sorte qu'il utilise les aspects positifs de l'un et l'autre procédés et il élimine leurs aspects négatifs.

Le présent procédé perfectionné de l'invention pour obtenir un fil en cuivre consiste en vidant le métal liquide dans une coulée continue pour cuivre en obtenant en continu le fil aux diverses mesures, et qui comprend les étapes suivantes:
Charger la matière première dans un four (HR), fondre ladite charge, en obtenant un bouillon liquide (CL) qui se trouve à une température supérieure à celle de fusion du cuivre;
réaliser la coulée sur un moule à coulée continue (MCC), en obtenant la billette (P) en cuivre solidifiée à la température de laminage;
introduire cette billette à l'intérieur d'une unité de préparation de la billette (UPP) pour son laminage ultérieur;
procéder au laminage à chaud et en continu de la billette dans le laminoir correspondant à chaud (LC) jusqu'à la mesure souhaitée en obtenant un fil à longueur indéfinie (AI); soumettre le fil à longueur indéfinie à une opération de nettoyage et de refroidissement (LE) continue; et
procéder au bobinage (E) du fil à longueur indéfinie en formant le paquet à poids convenable,
comme matière première on utilise de la ferraille de cuivre ayant un contenu en cuivre supérieur à 92 % dans un four de raffinage (HR) et
qu'on opère le raffinage du cuivre si par un procédé d'oxydation réduction et en utilisant des scorifiants dans le four de raffinage (HR) que la coulée de l'étape 2) consiste du cuivre raffiné.

Pour faciliter une explication plus détaillée et sa compréhension, il est annexée une page de dessins dans lesquels il a été représenté schématiquement un diagramme de blocs du procédé perfectionné de l'invention qui est représentée à titre illustratif et non limitatif de la portée de ladite invention.

Dans lesdits dessins:

La figure unique représente un diagramme de blocs du présent procédé.

Selon les dessins, le procédé perfectionné objet de la présente invention comporte les étapes suivantes:
1) Charger la matière première dans un four de raffinage (HR), fondre ladite charge et opérer le raffinage du cuivre par un procédé d'oxydation réduction et en utilisant des scorifiants, en obtenant un bouillon liquide (CL) qui se trouve à une T supérieure à celle de fusion du cuivre;
2) Réaliser la coulée du cuivre raffiné sur un moule à coulée continue (MCC), en obtenant la billette (P) en cuivre solidifiée à la température de laminage;
3) Introduire cette billette à l'intérieur d'une unité de préparation de la billette (UPP) pour son laminage ultérieur;
4) Procéder au laminage à chaud et continu de la billette dans le laminoir correspondant à chaud (LC) jusqu'à la mesure souhaitée en obtenant un fil à longueur indéfinie (AI);
5) Soummetre le fil à longueur indéfinie à une opération de nettoyage et de refroidissement (LE) continue; et
6) Procéder au bobinage (E) du fil à longueur indéfinie en formant le paquet de poids convenable.

Naturellement on pourra modifier les conditions de certaines des opérations indiquées qui ne modifient pas l'essentialité du procédé.

## Revendications

1. Procédé pour obtenir un fil en cuivre,
en vidant le métal liquide dans une coulée continue pour cuivre en obtenant en continu le fil aux diverses mesures, et qui comprend les étapes suivantes:
1. Charger la matière première dans un four (HR), fondre ladite charge, en obtenant un bouillon liquide (CL) qui se trouve à une température supérieure à celle de fusion du cuivre;
2. réaliser la coulée sur un mouie à coulée continue (MCC), en obtenant la billette (P) en cuivre solidifiée à la température de laminage;
3. introduire cette billette à l'intérieur de unité de préparation de la billette (UPP) pour son laminage ultérieur;
4. procéder au laminage à chaud et en continu de la billette dans le laminoir correspondant à chaud (LC) jusqu'à la mesure souhaitée en obtenant un fil à longueur indéfinie (AI);
5. soumettre le fil à longueur indéfinie à une opération de nettoyage et de refroidissement (LE) continue; et
6. procéder au bobinage (E) du fil à longueur indéfinie en formant le paquet à poids convenable,
**characterisée en ce que**
comme matière première on utilise de la ferraille de cuivre ayant un contenu en cuivre supérieur à 92 % dans un four de raffinage (HR) et
qu'on opère le raffinage du cuivre si par un procédé d'oxydation réduction et en utilisant des scorifiants dans le four de raffinage (HR) que la coulée de l'étape 2) consiste du cuivre raffiné.

## Claims

1. Process for obtaining a copper wire by discharging the liquid metal in a continuous copper casting for continuously obtaining the wire in different dimensions, comprising the following steps:
1. charging the primary material into a furnace (HR), melting this charge for obtaining a liquid cast (CL) which is at a temperature above the melting temperature of the copper;
2. realizing the casting on a continuous casting mold (MCC) for obtaining a solidified copper block (P) at the rolling temperature;
3. introducing this block into the inner space of a unit for the preparation of the block (UPP) for its subsequent rolling;
4. hot-rolling and continuously rolling of the block in the corresponding hot-rolling mill (LC) up to the desired dimension for obtaining a wire having an indefinite length (AI);
5. subjecting the wire having an indefinite length to a cleaning operation and to a continuous cooling operation (LE); and
6. winding (E) of the wire having an indefinite length for forming a packet having a convenient weight,
**characterized in that**
copper scrap having a copper content of more than 92 % is used as primary material in a refining furnace (HR) and
that the refining of the copper is performed by means of an oxidation-reduction process and by using scorifications in the refining furnace (HR) such that the casting of step 2) consists of refined copper.

## Patentansprüche

1. Verfahren zur Herstellung von Kupferdraht, bei welchem das flüssige Metall im Kupfergußstrang zum fortlaufenden Herstellen des Drahtes in unterschiedlichen Abmessungen abgezogen wird und das folgende Schritte aufweist:
1. Füllen des Ausgangsmaterials in einen Ofen (HR), Schmelzen der Charge, um eine flüssige Brühe (CL) zu erhalten, die sich auf einer Temperatur oberhalb der Schmelztemperatur des Kupfers befindet;
2. Durchführen des Gießprozesses auf einer Strangguß-Gießform (MCC) zum Erhalten eines verfestigten Kupferblocks (P) auf der Walztemperatur;
3. Einführen dieses Blocks in das Innere einer Einheit zum Herstellen des Blocks (UPP) für dessen späteres Walzen;
4. Warmwalzen und kontinuierliches Walzen des Blocks in dem entsprechenden Warmwalzwerk (LC) bis auf das gewünschte Maß zum Erhalten eines Drahtes unbestimmter Länge (AI);
5. Unterziehen des Drahtes unbestimmter Länge eines Reinigungsvorgangs und einer kontinuierlichen Abkühlung (LE); und
6. Aufwickeln (E) des Drahtes unbestimmter Länge zum Bilden eines Pakets mit geeignetem Gewicht,
**dadurch gekennzeichnet, daß**
als Ausgangsmaterial Kupferschrott mit einem Kupferanteil oberhalb von 92 % in dem Raffinierofen (HR) verwendet wird und
daß die Raffinierung des Kupfers derart durch ein Oxidationsreduktionsverfahren und unter Verwendung von Verschlackungen in dem Raffinierofen (HR) durchgeführt wird, daß die Schmelze des Schrittes 2) aus raffiniertem Kupfer besteht.
